# EUROPÄISCHE PATENTSCHRIFT

(11) **EP 0 605 436 B1**
(45) Veröffentlichungstag und Bekanntmachung des Hinweises auf die Patenterteilung: **03.05.1995**
(21) Anmeldenummer: 92916048.9
(22) Anmeldetag: 22.07.1992
(51) Int. Cl.: B01J 2/28, B01J 20/18, C11D 3/12

(54) **VERFAHREN ZUR HERSTELLUNG VON ZEOLITH-GRANULATEN**
PROCESS FOR THE PRODUCTION OF GRANULAR ZEOLITES
PROCEDE DE PREPARATION DE GRANULES DE ZEOLITHE

(30) Priorität: 31.07.1991 DE 4125330
(43) Veröffentlichungstag der Anmeldung: 13.07.1994
(73) Patentinhaber: Henkel Kommanditgesellschaft auf Aktien, 40191 Düsseldorf (DE)
(72) Erfinder: SEITER, Wolfgang, D-41469 Neuss (DE); PIOCH, Lothar, D-4000 Düsseldorf 13 (DE); JAHNKE, Ulrich, D-4019 Monheim (DE)
(86) Internationale Anmeldenummer: EP9201672
(87) Internationale Veröffentlichungsnummer: WO9302786

(56) Entgegenhaltungen:
- DE-A- 3 838 086

## Beschreibung

Die Erfindung betrifft ein Verfahren zur Herstellung von Zeolith-Granulaten mit hohem Schüttgewicht, die ein Adsorptionsvermögen für flüssige Wirkstoffe besitzen, und die Verwendung der Zeolith-Granulate als Vorprodukt zur Herstellung von Wasch- und Reinigungsmitteln.

Aus der deutschen Patentanmeldung 33 16 513 (Benckiser) sind bereits Granulate bekannt, die durch Sprühtrocknung von wäßrigen Aufschlämmungen hergestellt wurden und feinpulvrige Zeolithe und Salze von (co-)polymeren Carbonsäuren enthalten. Sie weisen ein Schüttgewicht von lediglich 560 bis 610 g/l auf. Granulate, die Zeolithe, Salze (co-)polymerer Carbonsäuren und zusätzlich geringe Mengen an Alkalimetallsilikaten enthalten und als Trägermaterial für flüssige Waschmittelbestandteile, insbesondere für nichtionische Tenside dienen, werden in der deutschen Patentanmeldung 34 44 960 beschrieben. Das Schüttgewicht dieser durch Sprühtrocknung hergestellten Granulate beträgt maximal 700 g/l und liegt vorzugsweise zwischen 500 und 650 g/l.

Aus der europäischen Patentanmeldung 21 267 (PQ) sind Granulate mit einem Gehalt an Zeolithen und Alkalisilikaten bekannt, die eine Teilchengröße zwischen 0,15 und 2 mm und ein Schüttgewicht von 300 bis 700 g/l aufweisen. Sie eignen sich ebenfalls zum Adsorbieren flüssiger Waschmittelbestandteile, insbesondere von nichtionischen Tensiden. Zu ihrer Herstellung wird ein trockenes Vorgemisch aus Zeolith und Alkalimetallsilikat (Mischungsverhältnis 1:1 bis 1:8) in einem Granulator mit Wasser besprüht und agglomeriert, worauf das überschüssige Wasser bis auf einen Restanteil von weniger als 5 Gew.-% durch Trocknung entfernt wird. Nachteilig ist vor allem der hohe Gehalt an stark alkalisch reagierenden Alkalisilikaten, wodurch der Einsatz dieser Granulate in neutral bis schwach alkalisch reagierenden, für empfindliche Textilien geeigneten Waschmitteln stark einschränkt ist. Außerdem lassen sich nach den Lehren dieses Dokumentes keine Schüttgewichte von über 700 g/l erzielen. Die europäische Patentanmeldung 149 264 (Unilever) lehrt, daß man zur Adsorption flüssiger Waschmittelbestandteile, insbesondere von nichtionischen Tensiden handelsübliche sprühgetrocknete Zeolithe bzw. deren Gemische mit anorganischen Salzen, wie Natriumsulfat, verwenden kann. Das Schüttgewicht der relativ feinteiligen Sprühprodukte liegt im Bereich von 450 bis 600 g/l, wobei die Teilchen eine Größe zwischen 0,05 und 0,5 mm aufweisen.

Die deutsche Patentanmeldung 38 38 086 beschreibt die Herstellung von Granulaten aus Zeolith und den Natrium- oder Kalium-Salzen polymerer bzw. copolymerer Carbonsäuren, wobei die Agglomerierung bzw. Granulierung unter Zusatz einer Granulierflüssigkeit erfolgt und das erhaltene Agglomerat bis zum Erreichen eines gut rieselfähigen Granulates mit einem Schüttgewicht von 750 bis 1 000 g/l getrocknet wird. Dabei geht man von einer homogenen pulvrigen Mischung aus einem Zeolith, der zu wenigstens 80 % aus Teilchen einer Größe von weniger als 10 »m besteht, und dem Salz der (co-)polymeren Carbonsäuren aus und granuliert diese in einer weiteren Misch- und Granulationsstufe unter Zusatz von Wasser, das vorzugsweise auf das in Bewegung gehaltene Pulvergemisch aufgesprüht wird. Die Polycarboxylate werden in fester Form vorgelegt und nicht in gelöster Form als Bestandteil der Granulierflüssigkeit zugesetzt, da die Einsatzmenge der Granulierflüssigkeit einen kritischen Faktor darstellt und daher exakt dosierbar sein muß. Zu hohe Mengen an Granulierflüssigkeit führen zu Granulaten mit einem breiten Kornspektrum und einem unerwünscht hohen Grobanteil (Teilchengröße oberhalb 2 mm Länge) sowie zu einem niedrigeren Schüttgewicht.

Es wurde nun gefunden, daß die Menge an Granulierflüssigkeit einen wesentlich geringeren kritischen Faktor darstellt, so daß die (co-)polymeren Carboxylate als gelöster Bestandteil der Granulierflüssigkeit eingesetzt werden können, wenn bestimmte Verfahrensschritte eingehalten werden.

Gegenstand der Erfindung ist ein Verfahren zur Herstellung von Granulaten aus Zeolith und Natrium- oder Kaliumsalzen polymerer bzw. copolymerer Carbonsäuren, wobei die Granulierung unter Zusatz einer Granulierflüssigkeit erfolgt und das erhaltene Granulat bis zum Erreichen eines gut rieselfähigen Granulats mit einem Schüttgewicht von 750 bis 1 000 g/l getrocknet wird, das dadurch gekennzeichnet ist, daß ein Teil des Zeoliths in sprühgetrockneter Form vorgelegt wird, wobei wenigstens 90 % der Zeolith-Teilchen einen Durchmesser zwischen 50 und 700 »m aufweisen, und die Granulierflüssigkeit eine Mischung aus Wasser, Zeolith und (co-)polymeren Carboxylaten enthält.

Bei der Herstellung der Granulate geht man zweckmäßigerweise von sprühgetrocknetem Zeolith, der im allgemeinen einen Wassergehalt von 17 bis 25 Gew.-% aufweist und in Waschmittelqualität vorliegt, aus. Geeignete Zeolithe sind solche vom Zeolith A-Typ. Brauchbar sind ferner Gemische aus Zeolith NaA und NaX, wobei der Anteil des Zeoliths NaX in derartigen Gemischen zweckmäßigerweise unter 30 % liegt. Der in sprühgetrockneter, fester Form vorgelegte Zeolith besteht vorzugsweise zu wenigstens 90 % aus Teilchen einer Größe zwischen 100 und 600 »m. Der bevorzugte mittlere Teilchendurchmesser (Volumenverteilung, Meßmethode: Coulter Counter) liegt zwischen 200 und 500 »m und insbesondere zwischen 250 und 400 »m. Insbesondere sind solche Zeolith-Pulvermischungen bevorzugt, die zu 70 bis 95 Gew.-% aus wasserhaltigem Zeolith bestehen, ein Schüttgewicht zwischen 350 und 600 g/l besitzen und geringe Menge an Zusatzstoffen wie Natriumsulfat, Salzen der Nitrilotriessigsäure, Natriumhydroxid, Carboxymethylcellulose und Methylcellulose, insbesondere Gemische aus Carboxymethylcellulose und Methylcellulose, polymere Polycarboxylate, insbesondere Homopolymere und Copolymere der Acrylsäure, oder nichtionischen Tensiden enthalten. Als besonders geeignet sind hierbei die im Handel unter dem Namen Wessalith ^{(R)} käuflich erwerbbaren Produkte (Produkte der Firma Degussa) zu nennen.

Der in der Granulierflüssigkeit eingesetzte Zeolith ist insbesondere ein feinteiliger Zeolith, der zu höchstens 10 % aus Teilchen einer Größe oberhalb 30 »m und insbesondere zu wenigstens 80 % aus Teilchen einer Größe von weniger als 10 »m besteht. In einer bevorzugten Ausführungsform wird dieser insbesondere feinteilige Zeolith in Form einer 45 bis 55 Gew.-%igen wäßrigen Suspension eingesetzt. Dabei ist es bevorzugt, daß die Granulierflüssigkeit 10 bis 50 Gew.-% und insbesondere 15 bis 30 Gew.-% und mit besonderem Vorteil bis 25 Gew.-% dieser wäßrigen Zeolith-Suspension enthält. Der Wasseranteil der Suspension sowie der Wassergehalt des suspendierten und des vorgelegten Zeoliths werden in die Berechnung der Wasserbilanz eingebracht; die in die Granulierstufe einzubringende Wassermenge kann um diese Anteile reduziert werden. Die eingesetzten Zeolith-Suspensionen enthalten üblicherweise zusätzlich etwa 1,5 bis 3 Gew.-%, bezogen auf die Suspension, an Stabilisatoren, zu denen Niotenside, Aniontenside, Bentonite, Smektite oder polymere Polycarboxylate gehören. Die Granulate, die nach dem erfindungsgemäßen Verfahren hergestellt werden, enthalten vorzugsweise 55 bis 95 Gew.%, insbesondere 60 bis 92 Gew.-%, bezogen auf das getrocknete Granulat, an wasserhaltigem Zeolith. Dabei werden vorzugsweise 1 bis 20 Gew.-% und insbesondere 1,5 bis 10 Gew.-% an wasserhaltigem Zeolith, bezogen auf die Gesamtmenge an wasserhaltigem Zeolith, als wäßrige Suspension in die Granulierflüssigkeit eingebracht.

Geeignete wasserlösliche Salze der in den Granulaten enthaltenen homopolymeren und/oder copolymeren Carbonsäuren, von denen die Natriumsalze bevorzugt werden, sind Polyacrylsäure, Polymethacrylsäure und Polymaleinsäure mit Bevorzugung der Polyacrylsäure und der Polymaleinsäure, Copolymere der Acrylsäure oder Methacrylsäure mit Maleinsäure oder Vinylethern wie Vinylmethylether bzw. Vinylethylether, ferner mit Vinylestern wie Vinylacetat oder Vinylpropionat, Acrylamid, Methacrylamid sowie mit Ethylen, Propylen oder Styrol. In solchen copolymeren Säuren, in denen eine der Komponenten keine Säurefunktion aufweist, beträgt deren Anteil im Interesse einer ausreichenden Wasserlöslichkeit nicht mehr als 50 Mol-%, vorzugsweise weniger als 30 Mol-%. Als besonders geeignet haben sich Copolymere der Acrylsäure bzw. Methacrylsäure mit Maleinsäure erwiesen. Insbesondere werden Copolymerisate bevorzugt, die 50 bis 90 Gew.-% Acrylsäure und 50 bis 10 Gew.-% Maleinsäure enthalten. Die relative Molekülmasse der homo- bzw. copolymeren Polycarboxylate beträgt im allgemeinen 2 000 bis 150 000, vorzugsweise 5 000 bis 100 000. Vorzugsweise werden die Polycarboxylate in Form 30 bis 50 Gew.-%iger, insbesondere 35 bis 45 Gew.-%iger wäßriger Lösungen eingesetzt. Vorzugsweise enthält die Granulierflüssigkeit 10 bis 40 Gew.-% an (co-)polymeren Carboxylaten. Diesen Lösungen können zum Zwecke der Viskositätserniedrigung wasserlösliche, anorganische Salze, beispielsweise Natriumsulfat, in Mengen bis zu 10 Gew.-%, bezogen auf eingesetztes Polycarboxylat, zugesetzt werden. In einer weiteren Ausführungsform werden die Polycarboxylate teilweise in pulvriger Form zusammen mit dem feinteiligen Zeolith vorgelegt. Dabei ist es bevorzugt, maximal 50 Gew.-% und insbesondere maximal 40 Gew.-% der polymeren Carboxylate in Pulverform einzusetzen. Die handelsüblichen Salze (co-)polymerer Carbonsäuren in pulvriger Form enthalten vielfach Feuchtigkeitsanteile von 5 bis 15 Gew.-%. Dieser Wasseranteil wird ebenfalls in die Berechnung der Wasserbilanz eingebracht. Rechnerisch ist der Anteil der Salze bei der Herstellung der Mittel bzw. bei der Zusammensetzung der fertigen Granulate auf wasserfreies Salz zu beziehen. Die erfindungsgemäßen getrockneten Granulate enthalten die Salze der polymeren bzw. copolymeren Carbonsäuren vorzugsweise in Mengen von 2 bis 20 Gew.-% und insbesondere in Mengen von 5 bis 20 Gew.-% und mit besonderem Vorteil zwischen 10 und 17 Gew.-%.

Vorzugsweise enthält die Granulierflüssigkeit 40 bis 80 Gew.-% Wasser als flüssigen Bestandteil, polymere oder copolymere Carboxylate und Zeolith als feste Bestandteile so wie oben angegeben sowie anionische und/oder nichtionische Tenside und insbesondere nichtionische Tenside, die bei der Granulierungstemperatur in flüssiger Form vorliegen. Mit Vorteil besteht die Granulierflüssigkeit zu 15 bis 35 Gew.-% aus (co-)polymerem Carboxylat, zu 5 bis 12 Gew.-% aus Zeolith (berechnet als wasserfreie Aktivsubstanz), zu 2 bis 20 Gew.-% aus anionischen und/oder nichtionischen Tensiden und zu 45 bis 75 Gew.-% aus Wasser. Insbesondere besteht die Granulierflüssigkeit zu 20 bis 32 Gew.-% aus (co-)polymerem Carboxylat, zu 6 bis 10 Gew.-% aus Zeolith (berechnet als wasserfreie Aktivsubstanz), zu 5 bis 15 Gew.-% aus Niotensiden und zu 45 bis 65 Gew.-% aus Wasser.

Als flüssige nichtionische Tenside werden vorzugsweise ethoxylierte und/oder propoxylierte Fettalkohole mit Bevorzugung der ethoxylierten Fettalkohole eingesetzt, insbesondere Anlagerungsprodukte von 2 bis 7 Mol Ethylenoxid (EO) an lineare primäre Alkohole, wie z. B. an Kokos-, Talgfett- oder Oleylalkohol, oder an in 2-Stellung methylverzweigte primäre Alkohole (Oxoalkohole). Insbesondere werden C₁₂-C₁₄-Alkohole mit 3 EO oder 4 EO, C₁₃-C₁₅-Alkohole mit 3, 5 oder 7 EO, C₁₂-C₁₈-Alkohole mit 2, 3, 5 oder 7 EO und Mischungen aus diesen, wie Mischungen aus C₁₂-C₁₄-Alkohol mit 3 EO und C₁₂-C₁₈-Alkohol mit 5 EO eingesetzt. Bevorzugte ethoxylierte Fettalkohole sind weiterhin solche mit einer eingeengten Homologenverteilung (narrow range ethoxylates, nre). Zusätzlich können als nichtionische Tenside Alkylglucoside der allgemeinen Formen RO(G)ₓ eingesetzt werden, in der R einen primären geradkettigen oder in 2-Stellung methylverzweigten aliphatischen Rest mit 8 bis 22, vorzugsweise 12 bis 18 C-Atomen bedeutet und G das Symbol ist, das für eine Glucose-Einheit steht. Der Oligomerisierungsgrad x, der die Verteilung von Monoglucosiden und Oligloglucosiden angibt, ist eine beliebige Zahl zwischen 1 und 10; vorzugsweise liegt x bei 1,2 bis 1,4. Die Granulierflüssigkeit kann beispielsweise Alkylglucoside in Mengen von 1 bis 10 Gew.-% enthalten, wobei die Alkylglucoside vorzugsweise als 20 bis 50 Gew.-%ige wäßrige Lösung bzw. Paste in die Granulierflüssigkeit eingebracht werden.

Als Aniontenside eignen sich beispielsweise die Alkalimetallsalze, Natrium- oder Kalium-Salze, aus der Klasse der Sulfonate und der Sulfate. Als Tenside vom Sulfonat-Typ kommen vorzugsweise C₉-C₁₃-Alkylbenzolsulfonate, insbesondere C₁₂-Alkylbenzolsulfonat, und Sulfonate auf fettchemischer Basis wie die Ester von α-Sulfofettsäuren, wobei die Sulfogruppe in ihrer Salz-Form vorliegt (Monosalz), z. B. die α-sulfonierten Methylester der hydrierten Kokos-, Palmkern- oder Talgfettsäuren, in Betracht. Geeignet sind außerdem auch die biologisch gut abbaubaren Alkansulfonate, die aus C₁₂-C₁₈-Alkanen beispielsweise durch Sulfochlorierung oder Sulfoxydation mit anschließender Hydrolyse bzw. Neutralisation gewonnen werden. Die Sulfonatgruppe ist über die gesamte Kohlenstoffkette statistisch verteilt, wobei die sekundären Alkansulfonate überwiegen. Geeignete Tenside vom Sulfat-Typ sind beispielsweise die gegebenenfalls ethoxylierten Schwefelsäuremonoester aus primären Alkoholen natürlichen und synthetischen Ursprungs, d. h. aus Fettalkoholen, wie z. B. Kokosfettalkohol, Talgfettalkohol, Oleylalkohol, Lauryl-, Myristyl-, Cetyl- oder Stearylalkohol, oder den C₁₀-C₂₀-Oxoalkoholen, sowie die Schwefelsäuremonoester sekundärer Alkohole dieser Kettenlänge, wobei die Schwefelsäuremonoester der primären Alkohole auf fettchemischer Basis bevorzugt sind. Die festen, wasserlöslichen Aniontenside können in Pulverform oder in Pastenform in die flüssigen Bestandteile der Granulierflüssigkeit eingearbeitet werden. Dabei wird im Falle des Einsatzes wäßriger Tensidpasten der Wasseranteil in die Berechnung der flüssigen Bestandteile eingebracht, bzw. die in die Granulierstufe eingebrachte Flüssigkeitsmenge kann um diesen Anteil reduziert werden.

Zur Herstellung der feuchten, nicht getrockneten Granulate wird zu 100 Gew.-Teilen der vorgelegten Zeolith-Pulvermischung oder zu einer homogenen Mischung aus Zeolith und gegebenenfalls in Pulverform vorgelegtem Salz der polymeren bzw. copolymeren Carbonsäuren Granulierflüssigkeit in der Menge zugemischt, daß vorzugsweise 15 bis 45 Gew.-Teile, insbesondere 20 bis 40 Gew.-Teile und mit besonderem Vorteil 20 bis 32 Gew.-Teile, jeweils bezogen auf das feuchte Granulat, an flüssigen Bestandteilen vorhanden sind. Die Granulierung kann in üblichen Misch- und Granuliervorrichtungen diskontinuierlich oder kontinuierlich durchgeführt werden. Geeignet sind z. B. Granuliervorrichtungen, die aus einem horizontal angeordneten oder gegen die Horizontale geneigten, zylindrischen Behälter bestehen, in deren Längsachse eine mit Mischwerkzeugen und Förderschaufeln ausgerüstete Welle rotiert. Die Zuführung der Granulierflüssigkeit kann durch die in der Wandung oder an der hohen Welle angebrachte Sprühdüse erfolgen. Sofern kontinuierlich gearbeitet wird, können zwei hintereinander geschaltete Mischer verwendet werden, wobei im ersten Mischer die Herstellung des trockenen oder, falls eine wäßrige Zeolith-Suspension als Bestandteil der Granulierflüssigkeit eingesetzt wird, feuchten Vorgemisches und im zweiten Mischer die Granulierung unter Zusatz Polycarboxylat-haltigen und gegebenenfalls Tensid-haltigen Granulierflüssigkeit erfolgt. Ein kontinuierliches Arbeiten ist auch in einem Mischer möglich, wobei in einer ersten Mischstrecke entweder die Pulverströme und/oder die Pulverströme und die Zeolith-Suspension vereinigt und homogenisiert werden und das Gemisch nach dem Weitertransport in einer nachfolgenden Mischstrecke mit der Polycarboxylat-haltigen und gegebenenfalls Tensid-haltigen Granulierflüssigkeit behandelt und granuliert wird. Vorzugsweise wird die Granulierflüssigkeit mittels Düsen auf das in Bewegung gehaltene Gemisch aufgesprüht. Dabei ist es möglich, eine Mischung aus allen Bestandteilen der Granulierflüssigkeit oder einzelne Bestandteile nacheinander, insbesondere die Tensid-haltigen Bestandteile vor und nach der Zugabe der Polycarboxylat-Lösung, zu versprühen. Die Granulierung wird im allgemeinen bei normalen bis mäßig erhöhten Temperaturen, vorzugsweise bei Temperaturen zwischen 20 und 60°C, insbesondere zwischen 30 und 55 °C durchgeführt und erfordert im allgemeinen eine Zeit von 1,5 bis 10 Minuten.

Das Nachtrocknen kann durch Einleiten heißer Gase in einer dritten Mischstrecke, z. B. einer Wirbelschicht, oder auch nach dem Austragen der Granulate aus dem Mischer beispielsweise in einer Rüttelstrecke, einem Freifalltrockner oder auch in dünner Schicht auf einem Transportband erfolgen. Bevorzugt ist die Trocknung in einer Wirbelschicht, wobei die Temperatur des Granulats vorzugsweise zwischen 60 und 100 °C liegt. Dabei wird die Trocknung so weit durchgeführt, bis das in der Granulationsstufe zugesetzte Wasser bis auf einen Anteil von weniger als 5 Gew.-%, vorzugsweise weniger als 3 Gew.-%, jeweils bezogen auf das getrocknete Granulat, entfernt ist. Zusätzlich können bei der Trocknung noch weitere Wasseranteile, die ursprünglich mit dem Zeolith bzw. einem nicht wasserfrei eingesetzten (co-)polymeren Salz eingebracht wurden, entfernt werden. Derartige "übertrocknete" Granulate können anwendungstechnische Vorteile aufweisen, beispielsweise beim Zusatz zu Waschmitteln, die feuchtigkeitsempfindliche Wirkstoffe enthalten. Vorzugsweise sollte jedoch die Entwässerung des Zeoliths nicht unter einen Wassergehalt von 18 Gew.-%, bezogen auf Zeolith, getrieben werden, um eine Aktivitätsverminderung zu vermeiden. Zweckmäßigerweise liegt der Wassergehalt der Granulate in einem Bereich, bei dem das Wasserbindungsvermögen des Zeoliths weitgehend abgesättigt ist, d. h. bei dem der Zeolith einen Wassergehalt von insgesamt 19 bis 22 Gew.-% besitzt.

Die Granulate besitzen vorzugsweise ein Schüttgewicht von 780 bis 950 g/l, insbesondere von 800 bis 920 g/l. Aufgrund ihrer dichten Packung und ihres geringen Porenvolumens ist ihr Aufnahmevermögen für flüssige bzw. pastenförmige Waschmittelbestandteile, insbesondere nichtionische Tenside, gegenüber spezifisch leichteren Trägerkörnern etwas vermindert, beträgt jedoch immer noch 15 bis maximal 20 Gew.-% ohne nennenswerte Beeinträchtigung der Rieselfähigkeit der Granulate. Dieses angesichts der hohen Packungsdichte und des gegebenenfalls bereits enthaltenen Gehalts der Granulate an nichtionischen Tensiden immer noch überraschend hohe Adsorptionsvermögen reicht für die üblichen Anwendungsgebiete, insbesondere für einen Einsatz als Mischungskomponente in Wasch- und Reinigungsmitteln, vollkommen aus.

Die durch das erfindungsgemäße Verfahren erhaltenen Granulate zeichnen sich durch ein sehr einheitliches Kornspektrum aus, in dem der Feinanteil (Teilchendurchmesser kleiner 0,1 mm) im allgemeinen unter 2 % und der Grobanteil (Teilchendurchmesser größer 2 mm) im allgemeinen bis 20 % beträgt (Siebanalyse). Vorzugsweise ist der Gehalt an Teilchen, die kleiner als 0,2 mm sind, kleiner als 5 %, während der Gehalt an gröberen Teilchen (größer als 1,6 mm) nicht mehr als 20 % und insbesondere nicht mehr als 15 % beträgt. Die Grob- und Feinanteile werden abgesiebt. Die Grobanteile werden gemahlen und dem Produkt zugemischt, während die Feinanteile bzw. der Staub in die Granulation zurückgeführt werden.

Überraschenderweise zerfallen die Granulate ungeachtet ihrer hohen Packungsdichte und ihres hohen Gehaltes an wasserunlöslichen Bestandteilen in kaltem Wasser schnell und vollständig und hinterlassen in den Einspülvorrichtungen von Waschautomaten keine Rückstände, d. h. sie besitzen ein sehr gutes Einspülvermögen. Diese vorteilhafte Eigenschaft macht sich auch nach dem Imprägnieren mit nichtionischen Tensiden sowie im Gemisch mit anderen pulverförmigen Waschmittelkomponenten bemerkbar.

Die Granulate können mit flüssigen Waschmittelbestandteilen imprägniert werden, die auf anderen Wegen nicht oder nur unter Wirkungsverlust in übliche pulverförmige bzw. granulare Wasch- und Reinigungsmittel eingearbeitet werden können. Hierzu zählen Schauminhibitoren, insbesondere Paraffinkohlenwasserstoffe, Silikone, Silikonharze und von langkettigen Fettsäuren abgeleitete Bis-Acyl-Alkylendiamine sowie deren Gemische. Weitere adsorbierbare Wirkstoffe sind Fettsäurealkylolamide und kationische Weichmacher, wie langkettige Fettreste aufweisende quartäre Ammoniumsalze, ferner fettlösende Lösungsmittel wie Terpene. Bevorzugt werden die Granulate jedoch als Trägerkörner für flüssige nichtionische Tenside und Entschäumer, insbesondere Paraffin-Entschäumer, eingesetzt. Als "flüssig" werden diejenigen Bestandteile angesehen, die bei Raumtemperatur oder bei der Bearbeitungstemperatur zwischen 25 °C und etwa 80 °C, vorzugsweise bis 75 °C, in flüssiger Form vorliegen. Dabei kann es von Vorteil sein, Bestandteile, die beispielsweise bereits bei Raumtemperatur flüssig sind, aber eine unerwünscht hohe Viskosität aufweisen, vor der Imprägnierung der Trägerkörner zu erwärmen.

Geeignete nichtionische Tenside sind Alkoxylierungsprodukte mit 10 bis 20 Kohlenstoffatomen im hydrophoben Rest und 3 bis 20 Glykolethergruppen. Hierzu zählen Ethoxylierungsprodukte von Alkoholen, vicinalen Diolen, Aminen, Thioalkoholen, Fettsäureamiden und Fettsäuren. Ebenso kommen auch Blockpolymere aus Ethylenoxid und Propylenoxid, die unter der Bezeichnung Pluronic^{(R)} (Firma BASF/Wyandotte) handelsüblich sind, in Betracht. Weiterhin können Alkylglucoside bzw. Alkylpolyglucoside sowie deren Gemische mit den genannten Ethoxylierungsprodukten verwendet werden.

Bevorzugte nichtionische Tenside, die an dem Granulat adsorbiert sein können und mit diesen zusammen als rieselfähiges Gemisch vorliegen, leiten sich von Alkoholen mit 12 bis 18 C-Atomen ab, die gesättigt oder olefinisch ungesättigt, linear oder in 2-Stellung methylverzweigt (Oxo-Rest) sein können. Ihre Umsetzungsprodukte mit Ethylenoxid (EO) bzw. Propylenoxid (PO) sind wasserlösliche bzw. in Wasser dispergierbare Gemische von Verbindungen mit unterschiedlichem Alkoxylierungsgrad, wobei die im folgenden angegebene Anzahl der EO- bzw. PO-Gruppen einem statistischem Mittelwert entspricht.

Beispiele für bevorzugte ethoxylierte Fettalkohole sind C₁₂-C₁₈-Kokosalkohole mit 3 bis 12 EO, C₁₆-C₁₈-Talgalkohol mit 4 bis 16 EO, Oleylalkohol mit 4 bis 12 EO sowie aus anderen nativen Fettalkoholgemischen erhältliche Ethoxylierungsprodukte entsprechender Ketten- und EO-Verteilung. Aus der Reihe der ethoxylierten Oxoalkohole sind beispielsweise solche der Zusammensetzung C₁₂-C₁₅ mit 5 bis 10 EO und C₁₄-C₁₅ mit 6 bis 12 EO geeignet. Weiterhin sind Alkoxylate geeignet, die EO-Gruppen und PO-Gruppen enthalten, beispielsweise C₁₂-C₁₈-Alkohole der Formel R-(PO)ₐ-(EO)_{b} bzw. R-(EO)_{b}-(PO)_{c}, worin a Zahlen von 1 bis 3, b Zahlen von 5 bis 20 und c Zahlen von 1 bis 10 bedeuten, wobei b größer als c sein soll.

Das Aufbringen der flüssigen, gegebenenfalls erwärmten Zusatzstoffe, insbesondere das Aufbringen der nichtionischen Tenside und der aufgeschmolzenen Paraffine auf das Granulat kann durch Zumischen, vorzugsweise Aufsprühen erfolgen, wobei das Trägermaterial zweckmäßigerweise durch geeignete Mischvorrichtungen in Bewegung gehalten wird. Dabei ist es besonders vorteilhaft, wenn das Aufbringen der Zusatzstoffe direkt im Anschluß an das Trocknen der Granulate auf die noch warmen, vorzugsweise 40 bis 80 °C warmen Granulate erfolgt. Eine weitere Nachbehandlung des körnigen Adsorbates ist nicht erforderlich. Allerdings kann ein mehrstündiges Ruhenlassen des Produktes bei hohen Gehalten an aufgebrachtem flüssigen Material zweckmäßig sein, da dessen Diffusion in das Korninnere einige Zeit in Anspruch nimmt.

Nach dem Aufbringen des flüssigen Zusatzstoffes können die Körner gegebenenfalls noch mit einem feinteiligen Pulver als Puderungsmittel bestäubt bzw. oberflächlich beschichtet werden. Hierdurch kann die bei hohen, 15 % übersteigenden Gehalten an nichtionischen Tensiden die Rieselfähigkeit der Granulate verbessert und das Schüttgewicht geringfügig erhöht werden. Geeignete Puderungsmittel weisen eine Korngröße von 0,001 bis höchstens 0,1 mm, vorzugsweise von weniger als 0,05 mm auf und können in Anteilen von 0,03 bis 3, vorzugsweise 0,05 bis 2 Gew.-%, bezogen auf das mit Zusatzstoff beladene Adsorptionsmittel, angewendet werden. In Frage kommen beispielsweise feinpulvrige Zeolithe, Kieselsäureaerogel (Aerosil^{(R)}), farblose oder farbige Pigmente, wie Titandioxid. Im allgemeinen ist eine solche Nachbehandlung jedoch überflüssig, zumal durch sie die Lösungseigenschaften nicht verbessert werden.

Die Waschmitteladditive können mit dem körnigen bzw. pulverförmigen Waschmittel, beispielsweise einem Turmsprühpulver sowie dessen Gemischen mit weiteren Pulverkomponenten, wie Persalze, Enzymgranulate, Bleichaktivatoren bzw. Entschäumer enthaltenden Granulaten, in bekannter Weise vereinigt und vermischt werden. Das hohe Schüttgewicht und das günstige Einspülverhalten der erfindungsgemäßen Additive überträgt sich auf diese komplexen Gemische. In der Praxis enthalten die Waschmittel im allgemeinen 10 bis 40 Gew.-% des erfindungsgemäßen Additivs.

### Beispiele

Die Granulierung erfolgte in einem Mischgranulator, bestehend aus einem horizontal angeordneten zylindrischen Mischer mit einer in der Mittelachse rotierenden, mit Mischorganen bestückten Drehwelle (Pflugscharmischer, Bauart Lödige) mit einem Fassungsvermögen von 5 l. In dem Mischgranulator wurden die pulverförmigen Bestandteile sowie die wäßrige Zeolith-Suspension vorgelegt und zu einem homogenen Gemisch verarbeitet. Nach dem Mischen, das ca. 10 Sekunden bis 1 Minute in Anspruch nahm, wurde mittels Düsen die Granulierflüssigkeit im Verlauf von 1 bis 5 Minuten eingesprüht und das Gemisch unter ständigem Mischen noch weitere 1 bis 3 Minuten granuliert. Das den Mischer verlassende Granulat wurde in einer Wirbelschicht mit heißen, strömenden Trockengasen (100°C) getrocknet. In allen Beispielen betrug der Feinanteil (Teilchendurchmesser kleiner 0,2 mm) weniger als 5 % und der Grobanteil (Teilchendurchmesser größer 1,6 mm) weniger als 18 %.

Die vorgelegte Zeolith-Pulvermischung (Wessalith ^{(R)} CD; Handelsprodukt der Firma Degussa/Deutschland) bestand zu 71 Gew.-% aus Zeolith vom Typ NaA (berechnet als wasserfreie Aktivsubstanz), zu 5,4 Gew.-% aus Polyacrylsäure-Natriumsalz (Degapas 4104 N^{(R)}; Handelsprodukt der Firma Degussa/ Deutschland), berechnet als wasserfreie Aktivsubstanz, zu 3,0 Gew.-% aus Natriumsulfat, zu 2,0 Gew.-% aus C₁₂-C₁₈-Fettalkohol, der mit 5 Ethylenoxidgruppen (EO) ethoxyliert war, zu 0,4 Gew.-% aus Natriumhydroxid und zu 18,2 Gew.-% aus Wasser. Die wäßrige Zeolith-Suspension war 47 Gew.-%ig an Zeolith vom Typ NaA (berechnet als wasserfreie Aktivsubstanz) und enthielt 1,3 Gew.-% Talgalkohol mit 5 EO und 0,3 Gew.-% Natriumhydroxid. Das Natriumsalz des verwendeten Acrylsäure-Maleinsäure-Copolymers (Sokalan^{(R)}CP5 der Firma BASF/Deutschland) wies eine relative Molekülmasse von ca. 70 000 auf und wurde als 40 Gew.-%ige Lösung eingesetzt.

### Beispiel 1:

Es wurden 70 Gew.-Teile der Zeolith-Pulvermischung vorgelegt und mit 30 Gew.-Teilen einer Granulierflüssigkeit, bestehend aus 20 Gew.-% der Zeolith-Suspension und 80 Gew.-% Sokalan CP5-Lösung besprüht. Das nach der Trocknung erhaltene Granulat enthielt 63,7 Gew.-% Zeolith (berechnet als wasserfreie Aktivsubstanz) und 16,2 Gew.-% (co-)polymere Carboxylate (Summe aus Sokalan CP5 und Degapas). Das Schüttgewicht betrug 850 g/l. Der Anteil an Teilchen mit einem Durchmesser > 1,6 mm (Siebanalyse) betrug 15,8 %, der Anteil an Teilchen mit einem Durchmesser < 0,2 mm betrug 4,3 %.

### Beispiel 2:

Es wurden 70 Gew.-Teile der Zeolith-Pulvermischung vorgelegt und mit 30 Gew.-Teilen einer Granulierflüssigkeit, bestehend aus 19 Gew.-% der Zeolith-Suspension, 76 Gew.-% der Sokalan CP5-Lösung und 5 Gew.-% C₁₂-C₁₈-Fettalkohol mit 5 EO besprüht. Das nach der Trocknung erhaltene Granulat enthielt 62,8 Gew.-% Zeolith (berechnet als wasserfreie Aktivsubstanz, 15,5 Gew.-% (co-)polymere Carboxylate (Summe aus Sokalan CP5 und Degapas) sowie 3,5 Gew.-% C₁₂-C₁₈-Fettalkohol mit 5 EO. Das Schüttgewicht betrug 842 g/l. Der Anteil an Teilchen mit einem Durchmesser > 1,6 mm betrug 11,8 %, der Anteil an Teilchen mit einem Durchmesser < 0,2 mm betrug 4,2 %.

### Beispiel 3:

Beispiel 2 wurde mit einer Granulierflüssigkelt, die 18 Gew.-% Zeolith-Suspension, 72 Gew.-% Sokalan CP5-Lösung und 10 Gew.-% C₁₂-C₁₈-Fettalkohol mit 5 EO enthielt, wiederholt. Das nach der Trocknung erhaltene Granulat enthielt 62,0 Gew.-% Zeolith (berechnet als wasserfreie Aktivsubstanz), 14,7 Gew.-% (co-)polymere Carboxylate (Summe aus Sokalan CP5 und Degapas) sowie 5,3 Gew.-% C₁₂-C₁₈-Fettalkohol mit 5 EO. Das Schüttgewicht betrug 859 g/l. Der Anteil der Teilchen mit einem Durchmesser > 1,6 betrug 13,7, der Anteil an Teilchen mit einem Durchmesser < 0,2 mm betrug 3,8 %.

### Beispiel 4:

Beispiel 2 wurde mit einer Granulierflüssigkeit, die 17 Gew.-% der Zeolith-Suspension, 68 Gew.-% Sokalan CP5-Lösung und 15 Gew.-% C₁₂-C₁₈-Fettalkohol mit 5 EO enthielt, wiederholt. Das nach der Trocknung erhaltene Granulat enthielt 61,2 Gew.-% Zeolith (berechnet als wasserfreie Aktivsubstanz), 14,0 Gew.-% (co-)polymere Carboxylate (Summe aus Bestandteilen wie oben) sowie 7,0 Gew.-% C₁₂-C₁₈-Fettalkohol mit 5 EO. Das Schüttgewicht betrug 908 g/l. Der Anteil an Teilchen mit einem Durchmesser > 1,6 mm betrug 12,9 %, der Anteil an Teilchen mit einem Durchmesser < 0,2 betrug 2,3 %.

Versuche, die analog zu den Beispielen 1 bis 4 durchgeführt wurden, in denen die Menge der vorgelegten Zeolith-Pulvermischung zwischen 65 und 75 Gew.-% und die Menge der Granulierflüssigkeit zwischen 25 und 35 Gew.-%, jeweils bezogen auf das feuchte Granulat, variiert wurden, ergaben analoge Ergebnisse. Analoge Ergebnisse wurden auch in Versuchen mit Wessalith CS^{(R)} (Handelsprodukt der Firma Degussa) als Zeolith-Pulvermischung und einer Granulierflüssigkeit erzielt, die als nichtionische Tenside C₁₂-C₁₄-Fettalkohol mit 3 EO oder einer Mischung aus C₁₂-C₁₄-Fettalkohol mit 3 EO und C₁₂-C₁₈-Fettalkohol mit 5 EO oder einer etwa 50 Gew.-%igen wäßrigen C₁₂-C₁₄-Alkylglucosid-Paste mit einem Oligomerisierungsgrad von 1,38 erzielt.

## Patentansprüche

1. Verfahren zur Herstellung von Granulaten aus Zeolith und Natrium- oder Kalium-Salzen polymerer bzw. copolymerer Carbonsäuren, wobei die Granulierung unter Zusatz einer Granulierflüssigkeit erfolgt und das erhaltene Granulat bis zum Erreichen eines gut rieselfähigen Granulates mit einem Schüttgewicht von 750 bis 1 000 g/l getrocknet wird, dadurch gekennzeichnet, daß ein Teil des Zeoliths in sprühgetrockneter Form vorgelegt wird, wobei wenigstens 90 % der Zeolith-Teilchen einen Durchmesser zwischen 50 und 700 »m aufweisen, und die Granulierflüssigkeit eine Mischung aus Wasser, Zeolith und (co-)polymeren Carboxylaten enthält.

2. Verfahren nach Anspruch 1, dadurch gekennzeichnet, daß der vorgelegte sprühgetrocknete Zeolith zu wenigstens 90 % aus Teilchen einer Größe zwischen 100 und 600 »m besteht.

3. Verfahren nach einem der Ansprüche 1 oder 2, dadurch gekennzeichnet, daß die Granulierflüssigkeit 10 bis 50 Gew.-%, vorzugsweise 15 bis 30 Gew.-% einer 45 bis 55 Gew.-%igen wäßrigen Zeolith-Suspension, die 1,5 bis 3 Gew.-%, bezogen auf die Suspension, an Stabilisatoren enthält, und 10 bis 40 Gew.-% (co-)polymere Carboxylate enthält, wobei der Wassergehalt der Granulierflüssigkeit 40 bis 80 Gew.-% beträgt.

4. Verfahren nach Anspruch 3, dadurch gekennzeichnet, daß die Granulierflüssigkeit 5 bis 12 Gew.-%, vorzugsweise 6 bis 10 Gew.-% Zeolith (berechnet als wasserfreie Aktivsubstanz), 15 bis 35 Gew.-%, vorzugsweise 20 bis 32 Gew.-% (co-)polymeres Carboxylat, 2 bis 20 Gew.-% anionische und/oder nichtionische Tenside, vorzugsweise 5 bis 15 Gew.-% nichtionische Tenside, und 45 bis 75 Gew.-%, vorzugsweise 45 bis 60 Gew.-% Wasser enthält.

5. Verfahren nach einem der Ansprüche 1 bis 4, dadurch gekennzeichnet, daß zu 100 Gew.-Teilen der vorgelegten Zeolith-Pulvermischung oder zu einer homogenen Mischung aus Zeolith und gegebenenfalls in Pulverform vorgelegtem Salz der polymeren bzw. copolymeren Carbonsäuren Granulierflüssigkeit in der Menge zugemischt wird, daß 15 bis 45 Gew.-Teile, vorzugsweise 20 bis 40 Gew.-Teile und insbesondere 20 bis 32 Gew.-Teile, jeweils bezogen auf das feuchte Granulat, an flüssigen Bestandteilen vorhanden sind.

6. Verfahren nach einem der Ansprüche 1 bis 5, dadurch gekennzeichnet, daß die Granulierflüssigkeit mittels Düsen auf das in Bewegung gehaltene Gemisch aufgesprüht wird.

7. Verfahren nach Anspruch 6, dadurch gekennzeichnet, daß eine Mischung aus allen Bestandteilen der Granulierflüssigkeit oder einzelne Bestandteile nacheinander versprüht werden.

8. Verfahren nach einem der Ansprüche 1 bis 7, dadurch gekennzeichnet, daß getrocknete Granulate erhalten werden, die 55 bis 95 Gew.-%, vorzugsweise 60 bis 92 Gew.-% an wasserhaltigem Zeolith und 2 bis 20 Gew.-%, vorzugsweise 10 bis 17 Gew.-% Natriumsalze polymerer bzw. copolymerer Carbonsäuren enthalten, wobei die Granulate ein Schüttgewicht von 780 bis 950 g/l und ein sehr einheitliches Kornspektrum aufweisen, in dem der Gehalt an Teilchen, die kleiner als 0,2 mm sind, kleiner als 5 % und der Gehalt an Teilchen, die größer als 1,6 mm sind, nicht mehr als 20 %, vorzugsweise nicht mehr als 15 % beträgt.

9. Verfahren nach einem der Ansprüche 1 bis 8, dadurch gekennzeichnet, daß die erhaltenen Granulate mit bis zu 20 Gew.-%, bezogen auf das Adsorbat, mindestens eines flüssigen Waschmittelbestandteils, vorzugsweise mit flüssigem Niotensid oder Entschäumer, insbesondere Paraffin-Entschäumer, imprägniert werden.

## Claims

1. A process for the production of granules of zeolite and sodium or potassium salts of polymeric or copolymeric carboxylic acids, granulation being carried out in the presence of a granulation liquid and the granules obtained being dried until free-flowing granules with an apparent density of 750 to 1,000 g/l are obtained, characterized in that part of the zeolite is initially introduced in spray-dried form, at least 90% of the zeolite particles having a diameter of 50 to 700 »m, and the granulation liquid contains a mixture of water, zeolite and (co)polymeric carboxylates.

2. A process as claimed in claim 1, characterized in that at least 90% of the spray-dried zeolite initially introduced consists of particles between 100 and 600 »m in size.

3. A process as claimed in claim 1 or 2, characterized in that the granulation liquid contains 10 to 50% by weight and preferably 15 to 30% by weight of a 45 to 55% by weight aqueous zeolite suspension, which contains 1.5 to 3% by weight, based on the suspension, of stabilizers, and 10 to 40% by weight of (co)polymeric carboxylates, the water content of the granulation liquid being 40 to 80% by weight.

4. A process as claimed in claim 3, characterized in that the granulation liquid contains 5 to 12% by weight and preferably 6 to 10% by weight of zeolite (expressed as water-free active substance), 15 to 35% by weight and preferably 20 to 32% by weight of (co)polymeric carboxylate, 2 to 20% by weight of anionic and/or nonionic surfactants, preferably 5 to 15% by weight of nonionic surfactants, and 45 to 75% by weight and preferably 45 to 60% by weight of water.

5. A process as claimed in any of claims 1 to 4, characterized in that granulation liquid is added to 100 parts by weight of the zeolite powder mixture initially introduced or to a homogeneous mixture of zeolite and salts of the polymeric or copolymeric carboxylic acids optionally introduced in powder form in such a quantity that 15 to 45 parts by weight, preferably 20 to 40 parts by weight and more preferably 20 to 32 parts by weight, based on the moist granules, of liquid components are present.

6. A process as claimed in any of claims 1 to 5, characterized in that the granulation liquid is sprayed through nozzles onto the moving mixture.

7. A process as claimed in claim 6, characterized in that a mixture of all the constituents of the granulation liquid is sprayed or individual components are successively sprayed.

8. A process as claimed in any of claims 1 to 7, characterized in that dried granules are obtained which contain 55 to 95% by weight and preferably 60 to 92% by weight of water-containing zeolite and 2 to 20% by weight and preferably 10 to 17% by weight of sodium salts of polymeric or copolymeric carboxylic acids, the granules having an apparent density of 780 to 950 g/l and a very uniform grain size distribution in which the content of particles smaller than 0.2 mm is less than 5% and the content of particles larger than 1.6 mm is no more than 20% and preferably no more than 15%.

9. A process as claimed in any of claims 1 to 8, characterized in that the granules obtained are mixed with up to 20% by weight, based on the adsorbate, of at least one liquid detergent ingredient, preferably with liquid nonionic surfactant or foam inhibitor, more particularly a paraffin foam inhibitor.

## Revendications

1. Procédé de préparation de granulés de zéolithe et de sels de sodium ou de potassium d'acides carboxyliques polymères ou copolymères, la granulation se déroulant sous addition d'un liquide de granulation et l'aggloméré obtenu étant séché jusqu'à obtention d'un granulé bien coulant présentant une densité en vrac de 750 à 1000 g/l, caractérisé en ce qu'une partie de la zéolithe est présentée sous forme séchée par pulvérisation, 90 % au moins des particules de zéolithe présentant un diamètre compris entre 50 et 700 »m, et le liquide de granulation contenant un mélange d'eau, de zéolithe et de carboxylates (co-)polymères.

2. Procédé selon la revendication 1, caractérisé en ce que la zéolithe séchée par pulvérisation présentée se compose à au moins 90 % de particules dont la grosseur est comprise entre 100 et 600 »m.

3. Procédé selon une des revendications 1 ou 2, caractérisé en ce que le liquide de granulation renferme 10 à 50 % en poids, de préférence 15 à 30 % en poids d'une suspension aqueuse de zéolithe à 45 à 55 % en poids, qui renferme 1,5 à 3 % en poids de stabilisants par rapport à la suspension et 10 à 40 % en poids de carboxylates (co-)polymères, la teneur en eau du liquide de granulation étant comprise entre 40 et 80 % en poids.

4. Procédé selon la revendication 3, caractérisé en ce que le liquide de granulation renferme 5 à 12 % en poids, de préférence 6 à 10 % en poids de zéolithe (calculée comme substance active anhydre), 15 à 35 % en poids, de préférence 20 à 32 % en poids de carboxylate (co-)polymère, 2 à 20 % en poids de tensioactifs anioniques et/ou non ioniques, de préférence 5 à 15 % en poids de surfactifs non ioniques et 45 à 75 % en poids, de préférence 45 à 60 % en poids d'eau.

5. Procédé selon une des revendications 1 à 4, caractérisé en ce qu'un liquide de granulation est ajouté à 100 parties en poids du mélange de poudre de zéolithe présentée ou à un mélange homogène de zéolithe et de sel, éventuellement sous forme pulvérulente, d'acides carboxyliques polymères ou copolymères, en proportion telle que 15 à 45 parties en poids, de préférence 20 à 40 parties en poids et, en particulier, 20 à 32 parties en poids de constituants liquides sont présents, par rapport au granulé humide dans chaque cas.

6. Procédé selon une des revendications 1 à 5, caractérisé en ce que le liquide de granulation est pulvérisé à l'aide de diffuseurs sur le mélange maintenu en mouvement.

7. Procédé selon la revendication 6, caractérisé en ce que l'on pulvérise un mélange de tous les constituants du liquide de granulation ou les différents constituants l'un après l'autre.

8. Procédé selon une des revendications 1 à 7, caractérisé en ce que l'on obtient des granulés séchés, qui renferment 55 à 95 % en poids, de préférence 60 à 92 % en poids de zéolithe contenant de l'eau et 2 à 20 % en poids, de préférence, 10 à 17 % en poids de sels sodiques d'acides carboxyliques polymères ou copolymères, les granulés présentant une densité en vrac de 780 à 950 g/l et un spectre granulométrique très homogène, dans lequel le pourcentage de particules plus petites que 0,2 mm est inférieur à 5 % et la proportion de particules plus grosses que 1,6 mm n'est pas supérieure à 20 %, de préférence pas supérieure à 15 %.

9. Procédé selon une des revendications 1 à 8, caractérisé en ce que les granulés obtenus sont imprégnés, jusqu'à 20 % en poids par rapport à l'adsorbat, d'au moins un constituant d'agent de lavage liquide, de préférence de tensioactif non ionique ou d'agent antimoussant liquide, en particulier d'un agent antimoussant à base de paraffine.
